# EUROPÄISCHE PATENTSCHRIFT

(11) **EP 0 245 734 B1**
(45) Veröffentlichungstag und Bekanntmachung des Hinweises auf die Patenterteilung: **01.04.1992**
(21) Anmeldenummer: 87106402.8
(22) Anmeldetag: 04.05.1987
(51) Int. Cl.: H01K 1/38, C03C 8/24

(54) **Elektrische Lampe**
Electric lamp
Lampe électrique

(30) Priorität: 12.05.1986 DE 3615944
(43) Veröffentlichungstag der Anmeldung: 19.11.1987
(73) Patentinhaber: Patent-Treuhand-Gesellschaft für elektrische Glühlampen mbH, 81543 München (DE)
(72) Erfinder: Weiss, Werner, Dr., D-8901 Stadtbergen (DE); Pösl, Ewald, D-8901 Kissing (DE)

(56) Entgegenhaltungen:
- DE-A- 2 060 748
- US-A- 3 211 826
- US-A- 3 645 761
- US-A- 4 522 925

## Beschreibung

Die Erfindung geht aus von einer elektrischen Lampe nach dem Oberbegriff des Anspruchs 1.

Bei elektrischen Lampen mit Halogenfüllung, z.B. Halogenglühlampen und Metallhalogenidentladungslampen, wird üblicherweise eine vakuumdichte elektrische Zuleitung durch die Technik der Folieneinschmelzung erreicht. Bei thermisch hochbelasteten Lampentypen treten im Bereich der Folieneinschmelzung Temperaturen von mehr als 350 °C auf. Infolge des Eindringens von atmosphärischem Sauerstoff durch kapillare Hohlräume in der Umgebung der äußeren Stromzuführungen wären bei diesen Temperaturen die Folien einer erhöhten Korrosion ausgesetzt, weshalb diese Hohlräume durch ein niedrigschmelzendes Lotglas abgedichtet werden. Üblicherweise handelt es sich dabei um Bleiboratgläser, denen häufig ZnO und SiO₂ beigefügt ist (z.B. US-PS 2 889 952). Nachteilig bei diesen bekannten Bleiboratgläsern ist, daß sie zu einer erhöhten Korrosion der üblichen Stromzuführungen aus Molybdändraht führen und daß sie unbefriedigende Fließeigenschaften im Bereich von 350 °C bis 500 °C aufweisen. Deshalb wurden Lotgläser auf der Basis von Antimonboratglas entwickelt (z.B. US-PS 3 588 315), die keine korrodierende Wirkung auf Molybdändraht haben. Eine Verwendung dieser Lotgläser ist mittlerweile jedoch wegen des damit verbundenen großen gesundheitlichen Risikos nicht mehr erwünscht.

Aufgabe der Erfindung ist es, ein Lotglas zu schaffen, das nicht korrodierend auf Molybdändraht wirkt, befriedigende Fließeigenschaftem im Temperaturbereich 350 °C - 500 °C aufweist und zu keiner starken gesundheitlichen Gefährdung führt, wie sie mit der Verarbeitung von Antimon verbunden ist.

Diese Aufgabe wird erfindungsgemäß dadurch gelöst, daß das Lotglas Bleiborat sowie Wismutoxid in folgender Zusammensetzung enthält: 3-10 Mol-% Bi₂O₃, 25-40 Mol-% B₂O₃, wobei der Rest im wesentlichen aus PbO und ggf. weiteren Zusätzen besteht. Insbesondere ist als Zusatz BaO mit einem Anteil bis zu 15 Mol-% möglich. Besonders vorteilhaft ist ein Wismut-Bleiborat-Lotglas mit der Zusammensetzung 4-6 Mol-% Bi₂O₃, 33-37 Mol-% B₂O₃, Rest PbO.

Die erfindungsgemäßen Wismut-Bleiborat-Lotgläser kombinieren die Vorteile der Bleiboratgläser (z.B. niedrige Schmelz- und Erweichungstemperatur, gutes Benetzungsvermögen im System Quarzglas-Molybdän) mit denen der Antimonboratgläser (keine korrodierende Wirkung auf Molybdän). Die Wismut-Bleiborat-Lotgläser lassen sich insbesondere schwieriger reduzieren als die bekannten Bleiboratgläser und erlauben deshalb die Verwendung der üblichen Molybdändrähte. Die erfindungsgemäße Zusammensetzung sichert insbesondere gute Fließeigenschaften, die das Lotglas befähigen, in die kapillaren Hohlräume einzudringen. Die Viskosität läßt sich durch den BaO-Zusatz regeln. Hervorzuheben ist weiterhin die geringe Neigung zur Kristallisation.

Ausführungsbeispiele der Erfindung sollen im folgenden näher erläutert werden. Ein Ausführungsbeispiel der Erfindung ist in der Figur dargestellt.

Die Figur zeigt eine einseitig gequetschte Halogenglühlampe 1 mit hoher Leistung (250 W). Der Kolben 2 besteht aus Quarzglas; es wäre jedoch auch die Verwendung von dotiertem Quarzglas oder quarzähnlichem Glas (Vycor) mit einem hohen Gehalt (>96 %) an Kieselsäure (SiO₂) möglich. Die Füllung 3 enthält Inertgase (z.B. Kr oder Xe) und halogenhaltige Zusätze (z.B. Halogenwasserstoffe, halogenierte Kohlenwasserstoffe). Ein Leuchtkörper 4 aus Wolfram wird im Kolben 2 von einem Paar innerer Stromzuführungen 5 aus Molybdän gehaltert. Die inneren Stromzuführungen 5 sind jeweils an den Enden von dünnen, rechteckigen Molybdänfolien 6 befestigt, die in die Quetschdichtung 7 eingeschmolzen sind. An den entgegengesetzten Enden der Molybdänfolien 6 sind jeweils äußere Stromzuführungen 8, ebenfalls aus Molybdän, befestigt, die aus der Quetschdichtung 7 heraus nach außen geführt sind. Durch den Prozeß der Quetschung bedingt und wegen der nicht angepaßten thermischen Ausdehnungskoeffizienten von Molybdän und Quarz bilden sich in der Umgebung der Stromzuführungen 5, 8 im Kolbenglas kapillare Hohlräume 9 aus, die im Fall der äußeren Stromzuführungen 8 das Eindringen von Luftsauerstoff bis hin zu den Folien 6 ermöglichen. Bei Lampen, die im Bereich der Quetschdichtung 7 hohe Betriebstemperaturen (ca. 400 °C) aufgrund einer hohen Lampenleistung aufweisen, würde die Oxidation der Folien 6 wesentlich schneller (entsprechend einer exponentiellen Abhängigkeit) fortschreiten als bei Lampen, die im Bereich der Quetschdichtung eine relativ niedrige Betriebstemperatur aufweisen. Diese schnellere Oxidation läßt sich dadurch vermeiden, daß die kapillaren Hohlräume 9, die die äußeren Stromzuführungen 8 umgeben, mit einem Lotglas 10 gefüllt werden.

Zu diesem Zweck wird die Quetschdichtung 7 - im allgemeinen während der Lampen-Herstellung - auf etwa 800 °C erwärmt. Die Stelle, an der die äußeren Stromzuführungen 8 aus der Quetschdichtung 7 austreten, wird nun mit dem zu einem dünnen Stäbchen gezogenen Lotglas betupft. Aufgrund der hohen Temperatur schmilzt das Lotglas und dringt in die kapillaren Hohlräume 9 ein, wodurch eine Abdichtung der Folien 6 nach außen hin erfolgt.

Im normalen Betrieb der Lampe treten dagegen nur mehr Temperaturen von 400 °C an der Quetschdichtung auf; dabei erweicht das Lotglas und bildet eine zähe Schmelze. Eine kristalline Struktur des Lotglases unter Betriebsbedingungen wäre dagegen unerwünscht, da an den Kristallgrenzen sich unvermeidlich Diffusionsspalte für den Luftsauerstoff bilden könnten. Dagegen ist die Bildung von Rissen im Lotglas nach dem Abschalten der Lampe unkritisch, da aufgrund der dann vorliegenden niedrigen Temperaturen dann auch das Oxidationsvermögen des Sauerstoffs herabgesetzt ist.

Ein erstes Ausführungsbeispiel des erfindungsgemäßen Lotglases (I) läßt sich aus Bleioxid, Boroxid und Wismutoxid in einem Hartporzellantiegel bei Temperaturen von ca. 900 °C im Simon-Müller-Ofen erschmelzen.

Die Zusammensetzung des Lotglases I beträgt (in Mol-%) 35 % B₂O₃, 5 % Bi₂O₃, 60 % PbO.

Mit der gleichen Technik und ähnlichen Grundsubstanzen - außer den Oxiden des ersten Ausführungsbeispiels wird zusätzlich Bariumcarbonat verwendet - lassen sich zwei weitere Ausführungsbeispiele des erfindungsgemäßen Lotglases (II und III) herstellen. Lotglas II hat die Zusammensetzung 30 % B₂O₃, 8 % Bi₂O₃, 10 % BaO, 52 % PbO. Ähnlich ist die Zusammensetzung des Lotglases III: 35 % B₂O₃, 5 % Bi₂O₃, 10 % BaO, 50 % PbO. (Die Angaben verstehen sich in Mol-%).

Die Lotgläser I - III zeigen kleine Unterschiede im Kristallisationsverhalten und in der Temperaturabhängigkeit der Viskosität. Ihre Schmelztemperaturen (entsprechend einer Viskosität von 10² dPas) liegen bei ca. 575 °C, ihre Erweichungstemperaturen (entsprechend einer Viskosität von 10⁷ dPas) bei ca. 430 °C. Der thermische Ausdehnungskoeffizient beträgt etwa 10 x 10⁻⁶ K⁻¹ (0-300 °C), die Transformationstemperatur etwa 320 °C, die Dichte etwa 6,29 g/cm³. Der Anwendungsbereich des einzelnen Lotglases hängt von den Parametern des jeweiligen Lampentyps ab.

Die Erfindung ist nicht auf die Anwendung bei Halogenglühlampen beschränkt. Insbesondere bei kompakten Hochdruckentladungslampen mit Metallhalogenidfüllung, bei denen ebenfalls die Technik der Folieneinschmelzung verwendet wird, können im Bereich der Quetschdichtung Temperaturen auftreten, die den Einsatz der erfindungsgemäßen Lotgläser notwendig machen.

## Patentansprüche

1. Elektrische Lampe mit einem Kolben (2) aus hochkieselsäurehaltigem Glas, der einen Leuchtkörper (4) oder Elektroden sowie eine Füllung mit halogenhaltigem Zusatz enthält und in den über mindestens eine Quetschdichtung (7) vakuumdicht elektrische Zuleitungen eingeführt sind, die aus einem Paar mittels einer Folieneinschmelzung miteinander verbundener innerer und äußerer Stromzuführungen bestehen, wobei die Quetschdichtung (7) in der Umgebung der äußeren Stromzuführungen (8) kapillare Hohlräume (9) aufweist, die mit einem niedrigschmelzenden Lotglas (10) aus Bleiborat gefüllt sind, dadurch gekennzeichnet, daß dieses Lotglas (10) zusätzlich Wismutoxid enthält und dabei folgende Zusammensetzung (in Mol-%) aufweist:
3 - 10 % Bi₂O₃
25 - 40 % B₂O₃
Rest PbO und ggf. weitere Zusätze

2. Elektrische Lampe nach Anspruch 1, dadurch gekennzeichnet, daß das Lotglas (10) folgende Zusammensetzung (in Mol-%) aufweist:
4 - 6 % Bi₂O₃
33 - 37 % B₂O₃
Rest PbO

3. Elektrische Lampe nach Anspruch 1, dadurch gekennzeichnet, daß das Lotglas (10) als weiteren Zusatz bis zu 15 Mol-% Bariumoxide (BaO) enthält.

## Claims

1. An electric lamp having a bulb (2) of high-silica glass which contains a luminous body (4) or electrodes and also a filling with a halogen-containing additive and into which electrical supply conductors are introduced in vacuum-tight fashion through at least one pinch seal (7), which supply conductors consist of a pair of internal and external supply leads connected to each other by means of a sealed-in foil, the pinch seal (7) having, in the surroundings of the external supply leads (8), capillary cavities (9) which are filled with a low-melting lead borate sealing glass (10), characterised in that said sealing glass (10) additionally contains bismuth oxide and, moreover, has the following composition (in mol-%):
3 - 10 % Bi₂O₃
25 - 40 % B₂O₃
remainder PbO and, optionally, further additives.

2. Electric lamp according to Claim 1, characterised in that the sealing glass (10) has the following composition (in mol-%):
4 - 6 % Bi₂O₃
33 - 37 % B₂O₃
remainder PbO.

3. Electric lamp according to Claim 1, characterised in that the sealing glass contains up to 15 mol-% of barium oxide (BaO) as further additive.

## Revendications

1. Lampe électrique comportant une ampoule (2) formée d'un verre résistant à l'acide silicique et qui contient un corps lumineux (4) ou des électrodes ainsi qu'un remplissage contenant un additif incluant un halogène et dans lequel sont insérés, d'une manière étanche au vide, par l'intermédiaire d'au moins une zone de pincement étanche (7), des conducteurs électriques d'alimentation qui sont constitués par un couple d'éléments intérieur et extérieur d'alimentation en courant, reliés entre eux seulement par fusion d'une feuille, la zone de pincement étanche (7) comportant, dans l'environnement des éléments extérieurs d'alimentation en courant (8), des espaces capillaires (9), qui sont remplis par un verre de soudure à bas point de fusion (10) formé de borate de verre, caractérisée par le fait que ce verre de soudure (10) contient en outre de l'oxyde de bismuth et possède la composition suivante (en % en moles) :
3-10 % Bi₂O₃
25-40 % B₂O₃
le reste PbO et éventuellement d'autres additifs.

2. Lampe électrique suivant la revendication 1, caractérisée par le fait que le verre de soudure (10) possède la composition suivante (en % en moles) :
4 - 6 % Bi₂O₃
33 - 37 % B₂O₃
le reste PbO.

3. Lampe électrique suivant la revendication 1, caractérisée par le fait que le verre de soudure (10) contient, en tant qu'additif supplémentaire, jusqu'à 15 % en moles d'oxyde de baryum (BaO).
